# EUROPÄISCHE PATENTANMELDUNG

(11) **EP 1 393 839 A1**
(43) Veröffentlichungstag der Anmeldung: **03.03.2004**
(21) Anmeldenummer: 03016364.6
(22) Anmeldetag: 19.07.2003
(51) Int. Cl.: B22D 11/108, B22D 11/103, B22D 41/00, B22D 35/04, B22D 11/10, B22D 11/11

(54) **Vorrichtung und Verfahren zum Vergiessen von Metallschmelze**

(30) Priorität: 14.08.2002 DE 10237152
(71) Anmelder: ThyssenKrupp Nirosta GmbH, 47807 Krefeld (DE)
(72) Erfinder: Stebner, Guido, Dr.-Ing, 45359 Essen (DE); Walter, Manfred, Dr.-Ing., 47804 Krefeld (DE); Mankau, Wilhelm, Dipl.-Ing., 41372 Niederkrüchten (DE); Stolz, Joachim, 47669 Wachtendonk (DE)
(74) Vertreter: COHAUSZ & FLORACK

(57) **Zusammenfassung**

Die vorliegende Erfindung betrifft eine Vorrichtung und ein Verfahren zum Vergießen von Metallschmelze, insbesondere zum Vergießen von Stahlschmelze in einer Bandgießanlage, mit einer Verteilerrinne (1), in die die Metallschmelze einfüllbar ist, mit einer Abdeckung (9) zum Abdecken der Verteilerrinne (1) und mit einer Inertgasversorgung (14a) zum Fördern von Inertgas (G) in den von der Verteilerrinne (I) gemeinsam mit der Abdeckung (9) umschlossenen Innenraum (4). Die erfindungsgemäße Vorrichtung und das Verfahren ermöglichen es, Metallschmelze, insbesondere Stahlschmelze, direkt zu einem Band ohne die Gefahr der Bildung von Oxid-Einschlüssen zu vergießen.

## Beschreibung

Die Erfindung betrifft eine Vorrichtung und ein Verfahren zum Vergießen von Metallschmelze, insbesondere zum Vergießen von Stahlschmelze in einer Bandgießanlage.

Beim Vergießen von Metallschmelze zu Brammen, Dünnbrammen oder gegossenem Band wird die Metallschmelze üblicherweise aus der Gießpfanne zunächst über ein so genanntes "Schattenrohr" in eine Verteilerrinne, auch "Tundish" genannt, gegossen. Beim konventionellen Brammen- oder Strangguß wird die Schmelze dann aus der Verteilerrinne auf die Gießkokillen verteilt.

Eine Möglichkeit, die Schmelze direkt zu einem Band zu vergießen, besteht darin, die Schmelze über die Verteilerrinne in einen zwischen den gegenläufig rotierenden Gießwalzen einer Zweirollen-Gießmaschine ausgebildeten Gießspalt zu gießen. Die auf die Umfangsfläche der Gießwalzen gelangende Schmelze erstarrt dort und bildet Schalen, die bei ihrem Durchtritt durch den Gießspalt gegeneinander gepresst werden, so dass ein festes gegossenes Band den Gießspalt verlässt. Es zeigt sich jedoch, dass es insbesondere beim Vergießen von Stahlschmelze zu gegossenem Band zu erheblichen Störungen der Oberflächenbeschaffenheit des gegossenen Bandes in Form von oxidischen Einschlüssen kommt.

Die Aufgabe der Erfindung besteht daher darin, eine Vorrichtung und ein Verfahren zu schaffen, die es ermöglichen, Metallschmelze, insbesondere Stahlschmelze, direkt zu einem Band ohne die Gefahr der Bildung von Oxid-Einschlüssen zu vergießen.

Diese Aufgabe wird in Bezug auf die Vorrichtung zum Vergießen von Metallschmelze, insbesondere zum Vergießen von Stahlschmelze in einer Bandgießanlage erfindungsgemäß dadurch gelöst, dass eine solche Vorrichtung mit einer Verteilerrinne, in die die Metallschmelze insbesondere über ein in die Verteilerrinne absenkbares Schattenrohr einfüllbar ist, mit einer die Verteilerrinne abdeckenden Abdeckung, und mit einer Inertgasversorgung zum Fördern von Inertgas in den von der Verteilerrinne gemeinsam mit der Abdeckung umschlossene Innenraum ausgestattet ist.

Bei einer erfindungsgemäß ausgebildeten Gießvorrichtung ist die Verteilerrinne mit einer Inertgasversorgung verbunden, über die der von der Verteilerrinne umgebenen Raum mit einem hinsichtlich des vergossenen Metalls reaktionsträgen, inerten Gas gespült werden kann. Auf diese Weise lässt sich der Verteilerraum enthaltene Sauerstoff vor dem Eintritt der Schmelze weitestgehend entfernen.

Um dies gezielt und sicher durchführen können, weist eine erfindungsgemäße Vorrichtung eine Abdeckung auf, mittels derer die Verteilerrinne verschlossen werden kann. Die Abdeckung hat die Aufgabe, den Innenraum der Verteilerrinne während des Einleitens von Inertgas und während des Gießprozesses gegenüber der Umgebung so abzuschotten, dass weitestgehend ein Eindringen von Sauerstoff aus der Umgebung in den Innenraum der Verteilerrinne unterdrückt und ein Kontakt von Sauerstoff mit der Schmelze verhindert wird.

Indem bei einer erfindungsgemäßen Vorrichtung einerseits der Innenraum der Verteilerrinne so umfasst ist, dass er gegenüber der Umgebung abgeschlossen ist, und indem gemäß der Erfindung gleichzeitig eine Inertgasversorgung vorgesehen ist, über die der Innenraum der Verteilerrinne so mit Inertgas gespült werden kann, dass er beim Eingießen der Schmelze weitgehend frei von Sauerstoff ist, ist die Gefahr der Bildung von Oxid-Einschlüssen beim direkten Vergießen von Metallschmelze zu gegossenem Band auf ein Minimum reduziert.

Dementsprechend sieht die hinsichtlich des Verfahrens vorgeschlagene Lösung der oben genannten Aufgabe erfindungsgemäß vor, dass beim Vergießen von Metallschmelze, insbesondere zum Vergießen von Stahlschmelze in einer Bandgießanlage, folgende Schritte durchgeführt werden:
- Abdecken einer zum Verteilen der Metallschmelze vorgesehenen Verteilerrinne mit einer Abdeckung,
- Fördern von Inertgas in den von der Verteilerrinne gemeinsam mit der Abdeckung umschlossenen Innenraum,
- Eingießen der Metallschmelze in den Inertgas enthaltenden Innenraum,
- Ableiten der Metallschmelze aus einer Abströmöffnung der Verteilerrinne.

Mit der Einleitung des Inertgases der Verteilerrinne wird der bis dahin noch im Innenraum enthaltene Sauerstoff verdrängt. Das Inertgas wird dabei bevorzugt nach dem Aufheizen der Verteilerrinne eingeleitet. Abhängig von der Art der zum Aufheizen der Rinne eingesetzten Heizung kann es in diesem Zusammenhang vorteilhaft sein, die Abdeckung der Rinne erst nach Beendigung des Aufheizvorgangs vorzunehmen.

Die Zufuhr des Inertgases wird zweckmäßigerweise nach dem Eingießen der Schmelze in die Rinne mindestens solange fortgesetzt, bis in Folge der Zugabe geeigneter Schlackebildner auf der in der Verteilerrinne enthaltenen Schmelze sich eine Schlackenschicht gebildet hat. Wenn diese Schlackenschicht die Schmelze vollständig abdeckt, verhindert sie einen Kontakt mit in der Umgebungsatmosphäre enthaltenem Sauerstoff auch dann, wenn die Inertgaszufuhr zum Innenraum der Verteilerrinne gedrosselt oder unterbrochen wird.

Um eine Zufuhr der Schlackebildner bei abgedeckter Verteilerrinne zu ermöglichen, ist es denkbar, an der Abdeckung oder der Rinne eine gesonderte Zugabeeinrichtung vorzusehen. Diese ist über geeignete Schleusensysteme oder Abdichtungen so gegenüber der Umgebung abzuschotten, dass das Eindringen von Sauerstoff in den Innenraum der Verteilerrinne unterdrückt wird. Der dafür erforderliche apparative Aufwand kann dadurch gemindert werden, dass das Inertgas in erfindungsgemäßer Weise gleichzeitig als Fördergas für das Einbringen von Schlackepulver in die Verteilerrinne genutzt wird. Zu diesem Zweck sieht die Erfindung bei einer besonders vorteilhaften Ausgestaltung vor, dass die Inertgasversorgung mit einer Schlackenpulverzugabeeinrichtung zum Zugeben von fließoder schüttfähigem Schlackenbildnern, insbesondere Schlackenpulver, zu dem von der Inertgasversorgung in den Innenraum geförderten Inertgasstrom verbunden ist.

Nachfolgend wird die Erfindung anhand einer ein Ausführungsbeispiel darstellenden Zeichnung näher erläutert. Es zeigen schematisch:
- Fig. 1: eine Verteilerrinne im Längsschnitt;
- Fig. 2: die Verteilerrinne in einem Schnitt entlang der in Fig. 1 eingezeichneten Linie X-X.

Die Verteilerrinne 1 ist Teil einer Vorrichtung zum Vergießen von Stahlschmelze, die typischerweise bei einer Zweirollengießmaschine zum Erzeugen von gegossenem Stahlband eingesetzt wird.

Die äußeren Seitenwände 2 und der Boden 3 der trogartig, nach oben offen ausgebildeten Verteilerrinne 1 sind durch miteinander verschweißte Stahlplatten gebildet, die auf ihrer der Innenraum 4 der Verteilerrinne 1 zugeordneten Seite mit einem Feuerfestmaterial 5 bedeckt sind. In einem der einen kurzen Seite der Verteilerrinne 1 zugeordneten Abschnitt des Bodens 3 und des darüber angeordneten Feuerfestmaterials 5 ist eine Abströmöffnung 6 eingeformt.

In die Abströmöffnung 6 kann ein nicht dargestellter Stopfen eingesetzt werden, der an einer ebenfalls nicht gezeigten, heb- und senkbaren Stopfenstange befestigt ist. Durch Anheben bzw. Absenken der Stopfenstange wird die Abströmöffnung mehr oder weniger frei gegeben und so der Abfluss von Schmelze aus der Verteilerrinne 1 reguliert.

Auf den oberen Rand der Seitenwände 2 der Verteilerrinne 1 ist ein Rahmen 7 aufgesetzt, der die obere Öffnung der Verteilerrinne 1 umgibt. Der Rahmen 7 trägt eine ebenfalls um die obere Öffnung der Verteilerrinne 1 umlaufenden Kanal 8, der beispielsweise durch ein U-Stahlprofil gebildet ist. Selbstverständlich kann der Kanal auch durch jedes andere geeignete Profil oder aus Einzelteilen zusammengesetzt sein. In den Kanal 8 ist ein schütt- bzw. rieselfähiges Feuerfestmaterial, beispielsweise ein geeigneter Sand, gefüllt.

Auf der Verteilerrinne 1 liegt eine Abdeckung 9, die die obere Öffnung der Verteilerrinne 1 vollständig abdeckt und mit ihren seitlichen Rändern auf dem Rahmen 7 sitzt. Die Abdeckung 9 ist etwa in der Mitte ihrer Längserstreckung in zwei Teile 9a, 9b geteilt. Das eine Teil 9a weist im unteren Bereich seiner dem anderen Teil 9b zugeordneten Seite einen sich über die Verteilerrinne erstreckenden, in Richtung des anderen Teils 9b vorstehenden Vorsprung 9c auf, während an das andere Teil 9b im oberen Bereich seiner dem ersten Teil 9a zugeordneten Seite ein entsprechender, in Richtung des ersten Teils 9a vorstehender Vorsprung angeformt ist. Auf diese Weise ist bei auf die Verteilerrinne 1 aufgesetzter Abdeckung 9 zwischen deren Teile 9a,9b eine Überlappungszone ausgebildet, durch die die Dichtheit der Abdeckung 9 trotz ihrer Zweiteiligkeit gewährleistet ist.

Die Außenwände der Teile 9a, 9b der Abdeckung 9 sind jeweils aus Stahlblech gefertigt, die auf ihrer dem Innenraum 4 der Verteilerrinne zugeordneten Innenseite mit Feuerfestmaterial 10 belegt sind. In den einen Teil 9a der Abdeckung 9 ist dabei eine Öffnung 11 eingeformt, durch die ein hier nicht dargestelltes Schattenrohr zum Eingießen der Stahlschmelze in den Innenraum 4 der Verteilerrinne 1 geführt werden kann.

Zusätzlich ist in den betreffen Teil 9a der Abdeckung eine Durchführung 12 für ein Versorgungsrohr 13 ausgebildet, über das der Innenraum 4 bei aufgesetzter Abdeckung 9 mit einer Inertgasversorgung 14a verbunden ist. An das Versorgungsrohr 1 ist darüber hinaus eine Einrichtung 14b zum Zugeben eines pulverförmigen Schlackenbildners B zu dem durch das Versorgungsrohr 13 in Richtung des Innenraums 4 der Verteilerrinne 1 strömenden Inertgasstrom G angeschlossen.

In den zweiten Teil 9b der Abdeckung 9 ist eine Öffnung 15 eingeformt, durch die eine nicht dargestellte Heizeinrichtung zum Aufheizen der Verteilerrinne 1 bei durch die Abdeckung 9 verschlossener Verteilerrinne 1 geführt werden kann. Nachdem die nicht dargestellte Heizeinrichtung entfernt ist, lässt sich die Öffnung 15 mit einem Deckel 16 verschließen.

Des weiteren weist der zweite Teil 9b eine Durchführung 17 auf, die bei geschlossener Verteilerrinne 1 fluchtend zur Abströmöffnung 6 ausgerichtet ist und durch die die voranstehend erläuterte Stopfenstange geführt ist.

An ihren freien seitlichen Außenwänden tragen die Teile 9a, 9b Blechrippen 18, die ausgehend von der jeweiligen Außenwand zunächst schräg nach unten von der betreffenden Wand weg weisen, bevor sie nach unten weisend abgekantet sind und parallel zu der jeweiligen Außenwand verlaufen. Bei auf der Verteilerrinne 1 sitzender Abdeckung 9 greifen die Blechrippen 18 in den in die Kanäle 8 gefüllten Sand. Auf diese Weise ist eine hochtemperaturbelastbare seitliche Abdichtung auch solcher Undichtheiten sichergestellt, die unvermeidbar zwischen der Abdeckung 9 und dem sie tragenden Rahmen 7 vorhanden sind.

Zusätzlich kann einer der Teile 9a,9b eine weitere Öffnung aufweisen, in die ein Temperaturmesssensor 19 zum Erfassen der im Innenraum 4 herrschenden Temperatur eingesetzt wird.

Am Rahmen 7 befestigte Führungen 20 gewährleisten, dass die Teile 9a,9b der Abdeckung 9 in Bezug auf die Öffnung der Verteilerrinne 1 zentriert auf dem Rahmen 7 sitzen.

Über einen Ausguss 21 lässt sich in der Verteilerrinne 1 nach dem Abschluss des Gießvorgangs noch verbleibende Schmelze oder Schlacke entfernen.

Vor Vergießen der Stahlschmelze wird die Verteilerrinne 1 mit Hilfe der nicht dargestellten Heizeinrichtung auf Betriebstemperatur aufgeheizt. Abhängig von der zur Verfügung stehenden Heizeinrichtung kann dies bei geöffneter oder durch die Abdeckung 9 verschlossener Verteilerrinne 1 erfolgen. Ist die Rinne 1 während des Aufheizens abgedeckt, so wird die Heizeinrichtung durch die dazu vorgesehene Öffnung 14 in den Innenraum 4 geführt.

Nach dem Aufheizen wird von der Inertgasversorgung über das Versorgungsrohr 13 Inertgas G in den Innenraum 4 gefördert, und zwar solange, bis das zuvor im Innenraum 4 enthaltene Luftvolumen im wesentlichen vollständig aus dem Innenraum 4 verdrängt ist.

Anschließend wird bei unverändert aufrechterhaltenem Inertgasstrom G und verschlossener Abströmöffnung 6 das Schattenrohr durch die dazu vorgesehene Öffnung 11 gesenkt und die Stahlschmelze in den Innenraum 4 der Verteilerrinne 1 geleitet. Hat die Schmelze in der Verteilerrinne 1 einen bestimmten Pegel erreicht, so wird über die Einrichtung 14 Schlackenbildnerpulver B zu dem Inertgasstrom G gegeben, der es mit nimmt und in den Innenraum 4 fördert. Der so in den Innenraum 4 gelangende Schlackenbildner B legt sich auf die Oberfläche der in der Verteilerrinne 1 enthaltenen Schmelze, so dass diese nach einer gewissen Zeit vollständig mit einer ausreichend dicken Schlackenschicht belegt ist. In diesem Zustand verhindert die Schlackenschicht sicher einen Kontakt der Schmelze mit dem Sauerstoff der Umgebung, so dass die Inertgaszufuhr gefahrlos gedrosselt oder sogar abgebrochen werden kann.

Durch das Spülen des Innenraums 4 vor dem Eingießen der Schmelze mit Inertgas G und die bis zur vollständigen Abdeckung der Schmelze fortgesetzte Inertgasförderung ist sichergestellt, dass die Schmelze bis zu ihrem Austritt aus der Bandgießmaschine nur minimale Kontakte mit Luftsauerstoff hat. Auf diese Weise wird die beim Stand der Technik störende Bildung von Oxideinschlüssen in der Oberfläche der gegossenen Stahlbänder zu jedem Zeitpunkt des Gießens, insbesondere zu Beginn des Gießvorgangs, auf ein Minimum reduziert.

### BEZUGSZEICHEN

- 1: Verteilerrinne
- 2: äußere Seitenwände der Verteilerrinne 1
- 3: Boden der Verteilerrinne 1
- 4: Innenraum der Verteilerrinne 1
- 5: Feuerfestmaterial
- 6: Abströmöffnung der Verteilerrinne 1
- 7: Rahmen
- 8: Kanal
- 9: Abdeckung
- 9a,9b: Teile der Abdeckung 9
- 9c: Vorsprung
- 10: Feuerfestmaterial
- 11: Öffnung für ein Schattenrohr
- 12: Durchführung für ein Versorgungsrohr 13
- 13: Versorgungsrohr
- 14a: Inertgasversorgung
- 14b: Einrichtung zum Zugeben eines pulverförmigen Schlackenbildners B
- 15: Öffnung zum Durchführen einer Heizeinrichtung
- 16: Deckel
- 17: Durchführung für eine Stopfenstange
- 18: Blechrippen
- 19: Temperaturmesssensor
- 20: Führungen
- 21: Ausguss

- B: pulverförmiger Schlackenbildner
- G: Inertgasstrom

## Patentansprüche

1. Vorrichtung zum Vergießen von Metallschmelze, insbesondere zum Vergießen von Stahlschmelze in einer Bandgießanlage,
- mit einer Verteilerrinne (1), in die die Metallschmelze einfüllbar ist,
- mit einer Abdeckung (9) zum Abdecken der Verteilerrinne (1) und
- mit einer Inertgasversorgung (14a) zum Fördern von Inertgas (G) in den von der Verteilerrinne (I) gemeinsam mit der Abdeckung (9) umschlossenen Innenraum (4).

2. Vorrichtung nach Anspruch 1, **dadurch gekennzeichnet, dass** die Inertgasversorgung (14a) mit einer Schlackenbildnerzugabeeinrichtung zum Zugeben von fließ- oder schüttfähigem Schlackenbildner (B), insbesondere Schlackenpulver, zu dem von der Inertgasversorgung (14a) in den Innenraum geförderten Inertgasstrom (G) verbunden ist.

3. Vorrichtung nach einem der voranstehenden Ansprüche, **dadurch gekennzeichnet, dass** die Abdeckung (9) eine Öffnung (10) zum Durchführen eines Schattenrohrs aufweist.

4. Vorrichtung nach einem der voranstehenden Ansprüche, **dadurch gekennzeichnet, dass** die Abdeckung (9) eine Öffnung zum Einführen einer Heizeinrichtung zum Beheizen des von der Verteilerrinne (1) umschlossenen Innenraums (4) aufweist.

5. Vorrichtung nach einem der voranstehenden Ansprüche, **dadurch gekennzeichnet, dass** die Abdeckung (9) eine Öffnung (17) zum Durchführen eines Stopfenhebers aufweist, durch dessen Anheben oder Absenken der Abfluss von der Metallschmelze aus einer Abströmöffnung (6) der Verteilerrinne (1) regulierbar ist.

6. Vorrichtung nach einem der voranstehenden Ansprüche, **dadurch gekennzeichnet, dass** die Abdeckung (9) eine Öffnung zum Einsetzen einer Temperaturmesseinrichtung (19) aufweist.

7. Vorrichtung nach einem der voranstehenden Ansprüche, **dadurch gekennzeichnet, dass** die Abdeckung (9) mindestens zweiteilig ausgebildet ist.

8. Vorrichtung nach einem der voranstehenden Ansprüche, **dadurch gekennzeichnet, dass** auf einer oberen freien Randfläche der Verteilerrinne (1) ein offener Kanal (8) ausgebildet ist, in den die Abdeckung (9) mit einem Randabschnitt (18) greift.

9. Vorrichtung nach Anspruch 8, **dadurch gekennzeichnet, dass** der Kanal (8) mit einem schüttfähigen Feuerfestmaterial gefüllt ist.

10. Vorrichtung nach einem der voranstehenden Ansprüche, **dadurch gekennzeichnet, dass** die Abdeckung (9) auf die Verteilerrinne (1) aufschiebbar ist.

11. Verfahren zum Vergießen von Metallschmelze, insbesondere zum Vergießen von Stahlschmelze in einer Bandgießanlage, umfassend folgende Schritte:
- Abdecken einer zum Verteilen der Metallschmelze vorgesehenen Verteilerrinne (1) mit einer Abdeckung (9),
- Fördern von Inertgas (G) in den von der Verteilerrinne (1) gemeinsam mit der Abdeckung (9) umschlossenen Innenraum (4) ,
- Eingießen der Metallschmelze in den Inertgas (G) enthaltenden Innenraum (4),
- Ableiten der Metallschmelze aus einer Abströmöffnung (6) der Verteilerrinne (1).

12. Verfahren nach Anspruch 11, **dadurch gekennzeichnet, dass** dem in den Innenraum (4) geförderten Inertgas (G) ein Schlackenbildner (B) zugegeben wird.

13. Verfahren nach Anspruch 12, **dadurch gekennzeichnet, dass** die Zugabe von Schlackenbildner (B) mindestens solange fortgesetzt wird, bis die Oberfläche der in die Verteilerrinne (1) eingefüllten Metallschmelze mit einer Schlackenschicht bedeckt ist.

14. Verfahren nach einem der Ansprüche 12 oder 13, **dadurch gekennzeichnet, dass** das Inertgas (G) mindestens solange in den Innenraum (4) gefördert wird, bis die Metallschmelze vollständig mit Schlacke bedeckt ist.

15. Verfahren nach einem der Ansprüche 11 bis 14, **dadurch gekennzeichnet, dass** die Verteilerrinne (1) vor dem Einfüllen der Schmelze aufgeheizt wird.
